# EUROPÄISCHE PATENTSCHRIFT

(11) **EP 3 443 161 B1**
(45) Veröffentlichungstag und Bekanntmachung des Hinweises auf die Patenterteilung: **06.07.2022**
(21) Anmeldenummer: 17718855.4
(22) Anmeldetag: 10.04.2017
(51) Int. Cl.: D21F 1/00, D21F 11/00, D21F 11/14

(54) **VERFAHREN UND FORMIERBAND ZUR HERSTELLUNG EINER FASERSTOFFBAHN**
METHOD AND FORMING BELT FOR PRODUCING A FIBRE MATERIAL WEB
PROCÉDÉ ET BANDE DE FORMATION POUR PRODUIRE UNE BANDE DE MATIÈRE FIBREUSE

(30) Priorität: 15.04.2016 DE 102016206387
(43) Veröffentlichungstag der Anmeldung: 20.02.2019
(73) Patentinhaber: Voith Patent GmbH, 89522 Heidenheim (DE)
(72) Erfinder: EBERHARDT, Robert, 73479 Ellwangen (DE); SCHMITT, Matthias, 81476 München (DE); OPLETAL, Frank, 89522 Heidenheim (DE)
(74) Vertreter: Voith Patent GmbH - Patentabteilung
(86) Internationale Anmeldenummer: PCT/EP2017/058512
(87) Internationale Veröffentlichungsnummer: WO 2017/178414

(56) Entgegenhaltungen:
- EP-A1- 2 128 334
- WO-A1-2016/058972
- DE-A1-102006 055 828
- US-A1- 2001 032 712
- US-A1- 2004 118 546

## Beschreibung

Die Erfindung betrifft ein Verfahren zum Herstellen einer strukturierten Faserstoffbahn gemäß dem Oberbegriff des Anspruchs 1 sowie ein Formierband zum Herstellen einer strukturierten Faserstoffbahn gemäß dem Oberbegriff des Anspruchs 3

Schließlich betrifft die Erfindung auch noch eine Maschine zur Herstellung einer Faserstoffbahn gemäß dem Oberbegriff des Anspruchs 12.

Bei der Herstellung einer Faserstoffbahn, insbesondere einer Tissuebahn, wird üblicherweise in einem ersten Prozessschritt eine wässrige Faserstoffsuspension im sogenannten Former auf einem Formiersieb oder auch zwischen zwei Formiersieben entwässert. Diese Entwässerung wird in der Regel durch Saugelemente oder auch durch Blaselemente unterstützt.

In einem konventionellen Tissue Former wird die Faserstoffbahn weitgehend flach gebildet. Jedoch ist das Volumen einer Tissuebahn, der sogenannte Bulk, eine wesentliche Qualitätseigenschaft. Daher ist es wünschenswert, wenn die Tissuebahn bereits im Former mit einem möglichst hohen Bulk formiert, d.h. gebildet wird. Hierzu wurde in der Vergangenheit z.B. von der Anmelderin das sogenannte ATMOS^{™} System entwickelt. Siehe hierzu beispielsweise die Patentanmeldung WO 2012/013773 sowie die darin zitiere Literatur, insbesondere die Europäische Patentanmeldung EP0 708 857. Hierbei wird die Faserstoffbahn im Former auf einem strukturierten Sieb, dem sogenannten 'molding fabric' gebildet.

Dieses strukturierte Sieb weist eine Tragstruktur auf, welche zur Aufnahme der entstehenden Zugbelastung geeignet ist, sowie eine strukturierende Lage, der 'sculpturing layer'. Die strukturierende Lage ist durch ihr Webmuster so ausgestaltet, dass zwischen den höchsten Punkten der Bespannung und der Tragstrukturlage taschenartige Strukturen entstehen. Diese taschenartigen Strukturen werden auf die Faserstoffbahn übertragen, indem sich bei der Blattbildung dort Fasern ablegen, wodurch eine Tissuebahn mit merklich höherem Volumen entsteht.

Weitere Bespannungen sind in der US 2004/118546, US 2001/032712, EP 2 128 334 und DE 10 2006 055828 sowie der nachveröffentlichten WO2016/058972 beschrieben.

Nachteilig an dem Stand der Technik ist jedoch, dass das Weben dieser strukturierten Siebe sehr aufwändig ist. Zudem ist man auch in der Wahl der Strukturen, die auf die Faserstoffbahn übertragen werden können, beschränkt. So können aufgrund des regelmäßigen Webprozesses nur regelmäßige Strukturen erzeugt werden.

Der Erfindung liegt die Aufgabe zugrunde, ein Verfahren sowie ein Formierband zur Verfügung zu stellen, das die Probleme des Standes der Technik ganz oder teilweise überwindet.

Die Aufgabe wird vollständig gelöst hinsichtlich des Verfahrens durch ein Verfahren zuer Herstellung einer strukturiereten Faserstoffbahn gemäß dem Kennzeichen des Anspruchs 1, sowie hinsichtlich des Formierbands durch ein Formierband für eine Maschine zur Herstellung einer Faserstoffbahn gemäß dem Kennzeichen des Anspruchs 3.

Es wird ein Verfahren zum Herstellen einer strukturierten Faserstoffbahn insbesondere einer Tissuebahn vorgeschlagen. Hierbei wird eine Faserstoffsuspension mit mindestens einem strukturierten Formierband in Kontakt gebracht. Dies kann beispielsweise dadurch geschehen, dass die Suspension auf ein strukturiertes Formierband aufgetragen wird. Alternativ kann auch vorgesehen sein, dass die Suspension zwischen zwei Formierbänder eingebracht wird. Dabei kann entweder eines der beiden Formierbänder oder aber auch beide Formierbänder ein strukturiertes Formierband sein. Mittels zumindest eines Entwässerungselements, insbesondere eines Saugelements oder auch eine Blaselements wird die Faserstoffsuspension entwässert. Erfindungsgemäß ist vorgesehen, dass das zumindest einen strukturierten Formierband eine Lage aus Polymerschaum umfasst, welche die papierberührende Seite des strukturierten Formierbands bereitstellt und während des Formierprozesses die Struktur der Schaumlage zumindest teilweise auf die Faserstoffbahn übertragen wird.

Vorteilhafte Ausführungen des Verfahrens werden in den Unteransprüchen beschrieben.

So kann in einer vorteilhaften Ausführung des Verfahrens vorgesehen sein, dass es sich bei zumindest bei einem Teil der Struktur der Lage aus Polymerschaum, welche auf die Faserstoffbahn übertragen wird, um eine Porenstruktur der Lage aus Polymerschaum handelt. In diesem Fall bilden die Poren der Lage aus Polymerschaum, welche zur papierberührenden Seite der Lage hin offen sind, jene taschenartigen Strukturen, in denen sich bei der Blattbildung die Zellstofffasern ablegen, wodurch eine Tissuebahn mit merklich höherem Volumen entsteht. Der volumenerhöhende Effekt ist also derselbe, wie bei den gewebten Strukturen im Stand der Technik. Jedoch können für die Lage aus Polymerschaum handelsübliche Schäume, insbesondere Weichschäume verwendet werden. Das aufwändige Webverfahren entfällt. Zudem sind die so in der Bahn entstehenden Strukturen unregelmäßig, da die Poren im Schaum weitgehend statistisch verteilt sind. Dies kann insofern vorteilhaft sein, da das menschliche Auge regelmäßige Strukturen leichter wahrnimmt, und diese als störende Markierungen bewertet. Die Lage aus Polymerschaum weist eine Porendichte von weniger als 30 PPI auf. In einem solchen Fall weisen die Poren häufig eine Größe auf, die für die Übertragung der Struktur auf die Papierbahn sehr vorteilhaft ist.

In einer weiteren vorteilhaften Ausführung des Verfahrens kann vorgesehen sein, dass in die Lage aus Polymerschaum zusätzlich zu der Porenstruktur eine externe Struktur eingebracht ist. Diese Struktur kann beispielsweise durch Prägen, Einbrennen, Ätzen, Schneiden oder Stanzen in die Lage aus Polymerschaum eingebracht werden. Auch diese Strukturen können während des Formierprozesses auf das Blatt übertragen werden. Dies kann entweder zusätzlich zur Übertragung der Porenstruktur auf das Blatt geschehen.

Mittels der eingebrachten externen Struktur ist es möglich, mittels des beschriebenen Verfahrens eine Vielzahl von Strukturen auf die Faserstoffbahn zu übertragen. So ist es möglich, in einem fertigen Papier spezielle Strukturen oder Symbole zu übertragen. Beispiele hierfür sind Wasserzeichen oder gewisse dekorative Strukturen in Tissuepapieren. Durch solche Zeichen oder Strukturen in der Schaumlage, insbesondere durch eingeprägte Strukturen in der Schaumlage ist es möglich, auf die produzierte Faserstoffbahn eine Vielzahl von Strukturen zu übertragen.

Je nach Einsatz einer solchen Bespannung können die Strukturen in der Faserstoffbahn als erhabene Strukturen hervortreten.

Mittels einer derartigen Übertragung von Strukturen auf die Schaumlage ist es im Gegensatz z.B. zu klassischen Wasserzeichen möglich, dass die Bespannung an den Stellen der Strukturmerkmale weiterhin eine relevante Permeabilität aufweist. Je nach Ausgestaltung der Struktur kann diese gegebenenfalls etwas größer oder kleiner sein, als die Permeabilität der übrigen Bespannung. Dies kann unter anderem dann von Vorteil sein, wenn die Strukturen bzw. Strukturelemente Elemente einen signifikanten Teil, insbesondere mehr als 10% der Oberfläche der Materialbahn bedecken. Auch durch diese Regionen der Bespannung erfolgt eine Entwässerung der Materialbahn. Somit ist die Entwässerung der Materialbahn wesentlich gleichmäßiger im Vergleich mit klassischen Wasserzeichen für Formiersiebe, bei denen in Regionen mit aufgebrachter Struktur üblicherweise keine Entwässerung stattfindet.

Hinsichtlich des Formierbands wird die Aufgabe gelöst durch die Merkmale des Anspruchs 3 gelöst.

Vorteilhafte Ausführungen des strukturierten Formierbands werden in den Unteransprüchen beschrieben.

Häufig wird die Tragstruktur durch ein Gewebe gebildet oder umfasst dieses. Es kann jedoch auch vorgesehen sein, dass die Tragstruktur durch andere Gebilde, beispielsweise durch Gewirke, Gelege, Folien- oder Membranstrukturen gebildet wird, oder diese umfasst.

Weiterhin kann vorgesehen sein, dass die externe Struktur eine regelmäßige oder unregelmäßige Struktur ist.

Die die Lage aus Polymerschaum weist eine Porendichte von weniger als 30 PPI auf. In einem solchen Fall weisen die Poren häufig eine Größe auf, die für die Übertragung der Struktur auf die Papierbahn sehr vorteilhaft ist.

In einer weiteren vorteilhaften Ausführung kann die Lage aus Polymerschaum mittels Prägen, Einbrennen, Ätzen, Schneiden oder Stanzen mit einer externen Struktur versehen sein. Beispielsweise kann das strukturierte Formierband dadurch mit einer externen Struktur versehen werden, dass die Lage aus Polymerschaum kompaktiert wird und beim Kompaktieren eine heiße Walze zum Einsatz kommt, die mit der Lage aus Polymerschaum in Kontakt gebracht wird. Diese Walze kann vorteilhafterweise so ausgerüstet sein, dass eine auf den Schaum zu übertragende Struktur als Negativ in die Walzenoberfläche eingearbeitet ist. Diese Struktur kann aus einem wärmeleitenden Material sein (z.B. Metall) oder aus einem nichtwärmeleitenden Material wie einem Polymer (z.B. ein Silikon). Während des Kompaktierens wird die Struktur dann in die Oberfläche der Schaumlage eingeprägt. Alternativ oder zusätzlich ist auch möglich, Strukturelemente in die Walzenoberfläche einzuarbeiten; z.B. einzugravieren. Diese Strukturelemente verbleiben dann nach dem Kompaktieren als erhabene Elemente in der Schaumlage.

Für die Lage aus Polymerschaum kann eine Vielzahl geeigneter Polymermaterialien zum Einsatz kommen. So kann vorteilhafterweise vorgesehen sein, dass die Lage aus Polymerschaum aus einem Elastomer, insbesondere aus einem Polyurethan besteht, oder dieses umfasst. In einer anderen vorteilhaften Ausführung kann vorgesehen sein, dass die Lage aus Polymerschaum aus einem Polyamid, Polyester, Polyethylen oder einem Silikon besteht, oder dieses umfasst. Diese Materialien sind für das Formierband vorteilhaft, jedoch ist die Erfindung nicht auf diese Materialien beschränkt.

In einer weiteren vorteilhaften Ausführung kann vorgesehen sein, dass die Lage aus Polymerschaum eine anisotrope Porenstruktur aufweist. Bei einer solchen anisotropen Struktur weicht die Form zumindest eines Großteils (häufig mehr als 50%, oder auch mehr als 80%) der einzelnen Poren von der isotropen Kugelform ab. So kann in einer vorteilhaften Ausführungsform vorgesehen sein, dass die Poren in Maschinenrichtung der Bespannung und in Querrichtung der Bespannung eine größere Ausdehnung aufweisen, als in der Dickenrichtung. Eine derartige Porenstruktur kann beispielsweise durch eine Komprimierung einer Schaumlage mit isotroper Porenstruktur erreicht werden. Häufig kann durch eine solche anisotrope Porenstruktur das Wasser schnell von der Papierbahn weg Richtung Tragstruktur geleitet werden. Auch stellt die Schaumlage dadurch üblicherweise weniger Speichervolumen zur Verfügung.

Die Verbindung der Lage aus Polymerschaum mit der Tragstruktur die Lage aus Polymerschaum mit der Tragstruktur kann vorteilhafterweise mittels Verkleben oder Verschweißen, insbesondere mittels NIR Transmissionsschweißen realisiert sein.

Weiterhin umfasst die Erfindung eine Maschine zur Herstellung einer Faserstoffbahn, insbesondere einer Tissuebahn, dadurch gekennzeichnet, dass die Maschine zumindest ein Formierband gemäß einem der Ansprüche 3-8 aufweist. Eine solche Maschine ist geeignet, das erfindungsgemäße Verfahren nach einem der Ansprüche 1-2 durchzuführen und eine strukturierte Faserstoffbahn zu erzeugen.

Im Folgenden wird die Erfindung anhand von schematischen, nicht maßstäblichen Zeichnungen weiter erläutert.
Figur 1 zeigt eine Ausführung eines strukturierten Formierbands gemäß der Erfindung.
Figur 2 zeigt schematisch die Bildung der Faserstoffbahn auf dem Formierband
Figur 3 zeigt einen Ausschnitt aus der Oberfläche eine Walze zur Übertragung einer externen Struktur auf eine Lage aus Polymerschaum.
Figur 4 zeigt eine Ansicht eines erfindungsgemäßen strukturierten Formierbands.

In Figur 1 ist grob schematisch der Aufbau einer möglichen Ausführung des strukturierten Formierbands 1 gezeigt. In der hier gezeigten Ausführung umfasst das das strukturierte Formierband 1 ein Gewebe 3, das die Tragstruktur 3 zur Verfügung stellt. Auf dieser Tragstruktur 3 ist eine Lage aus Polymerschaum 2 befestigt. Diese kann beispielsweise aus einem Polyurethan Weichschaum bestehen. Diese Lage aus Polymerschaum 2 stellt auch die papierberührende Seite 5 des strukturierten Formierbands 1 zur Verfügung. Die Poren 4 der Lage aus Polymerschaum 2 sind in der in Figur 1 gezeigten Bespannung anisotrop. Die kann beispielsweise dadurch realisiert werden, dass ein standard Polymerschaum, welcher üblicherweise isotrope Poren aufweist, durch einen Kompaktierungsschritt mittels Druck und/oder Temperatur kompaktiert worden ist. Dadurch ändert sich neben der Dicke der Schaumlage 2 auch die Form der Poren 4. Sie werden in Dickenrichtung deformiert. An einem exemplarischen Beispiel soll ein mögliches Herstellungsverfahren für ein des strukturiertes Formierband wie in Figur 1 gezeigt erläutert werden. In dem Beispiel wird zuerst eine gewebte Tragstruktur 3 zur Verfügung gestellt wird. Diese ist aus Polyesterfilamenten gewebt sein. Zudem wird ein Schaum beispielsweise in Form eines retikulierten Polyurethan Weichschaums zur Verfügung gestellt. Dieser weist im Beispiel eine Dicke von 4mm und eine Porendichte von 45 PPI auf. Erfindungsgemäß werden Schäume mit einer Porendichte von weniger als 30 PPI eingesetzt.

Ein geeignetes Verfahren zum Verbinden der Lagen aus Polymerschaum 2 mit der Tragstruktur 3 stellt das Lasertransmisionsschweißen dar. Im Beispiel wird ein NIR Laser mit einer Wellenlänge von 940 nm eingesetzt. Dieser wurde mit einem Fügedruck von ca. 20N/cm angepresst. Besonders vorteilhaft ist es für das Lasertransmissionsschweißen, wenn der Polymerschaum 2 das Laserlicht ganz oder teilweise absorbiert, während die Tragstruktur 3 für das Laserlicht ganz oder weitgehend transparent ist. Dies wurde im Beispiel durch Färben des Polymerschaums realisiert, wo ein anthrazitfarbenener Schaum zum Einsatz kam. Durch die Wahl eines Grundgewebes aus Polyester konnte das Laserlicht zuerst die Tragstruktur 3 durchdringen, und wurde danach durch den Polymerschaum absorbiert wird. So wurde die zum Verschweißen notwendige Hitze an der Verbindungsstelle zwischen Tragstruktur 3 und Schaumlage 2 erzeugt. Dies ist ein übliches Prinzip im Lasertransmissionschwei ßen.

Das so verbundene Laminat wurde dann bei einer Temperatur von ca. 190° unter Druck kompaktiert. Die resultierende Bespannung 1, wies eine Permeabilität von 400CFM bei einer Dicke (gemessen unter 6kPa Druck) von 1.07 mm auf. Dabei betrug in dem Beispiel der Anteil der Tragstruktur 3 0.49mm, der Anteil der Schaumlage 2 0.58mm. Bei einer Ausgangsdicke des Schaums von 4mm wurde dieser durch das Verfahren auf 14.5% seiner Ausgangsdicke kompaktiert.

Unter einem Druck von 50 kPa wurde das Laminat 1 auf 0.91 mm komprimiert, wobei die Dicke der Schaumlage 2 0.42mm betrug. Die Schaumlage wurde also bei diesem Druck um weitere 27% komprimiert. Beim Rücknahme des Drucks auf 6 kPa expandierte die Schaumlage wieder auf -im Rahmen der Messgenauigkeit- ihre Ausgangsdicke.

In Figur 2 ist schematisch die Bildung der Faserstoffbahn auf dem Formierband aus Figur 1 dargestellt. Der Prozess soll beispielhaft das Entstehen einer strukturierten Faserstoffbahn erläutern. Hierbei wird eine Suspension mit Fasern 6, insbesondere Zellstofffasern 6 auf das strukturierte Formierband 1 aufgegeben. Die Entwässerung erfolgt in Figur 2 von oben nach unten, das heißt das Wasser durchläuft zuerst due Lage aus Polymerschaum 2 und danach die Tragstruktur 3. Der Entwässerungsprozess kann durch ein in der Figur 2 nicht dargestelltes Entwässerungselement, z.B. einen Saugkasten unterstützt werden, welcher an der papierabgewandten Seite des Formierbands 1 angeordnet ist. Die Fasern 6 lagern sich bei diesem Prozess an der papierberührenden Seite 5 des Formierbandes 1 ab.

Diese papierberührende Seite 5 wird durch die Lage aus Polymerschaum 2 zur Verfügung gestellt. Durch die Porenstruktur des Polymerschaum 2 werden können einige der Fasern 6 durch größere Poren 4 in die Lage aus Polymerschaum 2 eindringen und lagern sich in diesen Poren 4 ab. Auf dieser Weise wird die Struktur des Formierbands 1, insbesondere die Porenstruktur der Lage aus Polymerschaum 2 zumindest teilweise auf die Faserstoffbahn übertragen. Dieser Effekt des Ablagerns von Fasern in der Porenstruktur kann durch eine passende Wahl des Polymerschaums unterstützt werden.

Eine strukturierte Faserstoffbahn, welche mittels eines erfindungsgemäßen Verfahrens hergestellt worden ist, kann gegenüber einer vergleichbaren nichtstrukturierten Faserstoffbahn beispielsweise bzgl. Dicke und Porosität große Vorteile aufweisen. Durch die größere Dicke können auch Faserbahnen mit niedrigerer Flächenmasse hergestellt werden, welche trotzdem alle gewünschten Produkteigenschaften aufweisen. Durch die so erzielbare Einsparung an Fasermaterial ist das Verfahren auch ökonomisch sehr vorteilhaft.

Beispielhaft soll an dem folgenden Versuchsergebnis dargestellt werden, welche Effekte durch eine erfindungsgemäß hergestellte strukturierte Faserstoffbahn im Vergleich zu einer auf einem herkömmlichen SSB Sieb gebildeten Bahn erzielt werden können:

| Formierband | Flächenmasse | Dicke | Dichte | Porosität (Bendtsen) |
|---|---|---|---|---|
| 1. SSB Sieb | 86.2 [g/m²] | 132 [µm] | 0.653 [g/cm³] | 421 [ml/min] |
| 2. strukturiertes Formierband | 81.5 [g/m²] | 149 [µm] | 0.547 [g/cm³] | 955 [ml/min] |

Hierbei ist insbesondere die erhöhte Dicke bei niedrigerer Flächenmasse, sowie die deutlich erhöhte Porosität des strukturierten Produkts auffällig.

Figur 3 zeigt einen Ausschnitt aus der Oberfläche einer Walze zur Übertragung einer externen Struktur auf eine Lage aus Polymerschaum 2. In dem hier gezeigten Beispiel weist die Walze sowohl erhabene Strukturelemente 11a, 11b auf, welche in eine Lage aus Polymerschaum 2 eingeprägt werden. Außerdem weist der Ausschnitt in Figur 3 eine Vielzahl von Strukturelementen 10 auf, welche als runde Vertiefungen in der Walzenoberfläche ausgeführt sind. Diese Strukturelemente werden als erhabene Elemente auf die Schaumlage 2 übertragen.

Bei dem in Figur 3 gezeigten Beispiel sind sowohl die Walzenoberfläche als auch die erhabenen Strukturelemente 11a, 11b aus Metall ausgeführt. Es kann jedoch auch vorgesehen sein, dass diese erhabenen Strukturelemente 11a, 11b ganz oder Teilweise aus einem nichtwärmeleitenden Material, z.B. einem Polymer bestehen. Obwohl das Übertragen der Strukturelemente 10, 11a, 11b auf den Polymerschaum 2 mittels einer solchen oder ähnlichen Walze prinzipiell in einem gesonderten Arbeitsschritt im Vorfeld oder im Anschluss der Herstellung der Bespannung erfolgen kann, wird die Übertragung jedoch häufig vorteilhafterweise zusammen mit dem Kompaktieren der Schaumlage erfolgen. Auf diese Weise kann ein Prozessschritt bei der Herstellung der Bespannung entfallen. Zudem ist keine zusätzliche Geräte für diese Übertragung notwendig.

Figur 4 zeigt schließlich eine stark vergrößerte Ansicht eines erfindungsgemäßen strukturierten Formierbandes 1. Der Blick erfolgt auf die papierberührende Seite des Formierbandes 1. Man erkennt die Lage aus Polymerschaum 2, und durch die Poren 4 ist das darunterliegende Gewebe 3 der Tragstruktur 3 zu erkennen. Beim Prozess der Blattbildung werden sich Fasern 6 sowohl auf den Stegen 7 aus Polymermaterial ablegen, als auch ganz oder teilweise in die Poren 4 der Lage aus Polymerschaum eindringen. Der Durchmesser "d" einer solchen Pore beträgt in Figur 4 ca. 1 mm. In anderen vorteilhaften Formierbändern können aber auch kleinere Poren z.B. mit Durchmessern 750 µm, 500µm oder darunter oder auch größere Poren mit Durchmesssern von 1.5 mm, 2 mm oder darüber verwendet werden. Üblicherweise werden die Porengrößen in eine, strukturierten Formierband eine gewisse Verteilung aufweisen.

## Patentansprüche

1. Verfahren zum Herstellen einer strukturierten Faserstoffbahn insbesondere einer Tissuebahn, bei dem eine Faserstoffsuspension mit mindestens einem strukturierten Formierband (1) in Kontakt gebracht und mittels zumindest eines Entwässerungselements, insbesondere eines Saugelements entwässert wird, wobei das zumindest eine strukturierte Formierband (1) eine Lage aus Polymerschaum (2) umfasst, welche die papierberührende Seite (5) des strukturierten Formierbands (1) bereitstellt, wobei die Struktur der Schaumlage (2) zumindest teilweise auf die Faserstoffbahn übertragen wird,
wobei es sich bei zumindest bei einem Teil der Struktur der Lage aus Polymerschaum (2), welche auf die Faserstoffbahn übertragen wird, um eine Porenstruktur der Lage aus Polymerschaum (2) handelt, und die Lage aus Polymerschaum (2) eine Porendichte von weniger als 30 PPI aufweist.

2. Verfahren gemäß Anspruch 12, wobei zumindest ein Teil der Struktur der Lage aus Polymerschaum (2), welche auf die Faserstoffbahn übertragen wird, um eine externe Struktur (10, 11a, 11b) handelt, die insbesondere durch Prägen, Einbrennen, Ätzen, Schneiden oder Stanzen in die Lage aus Polymerschaum (2) eingebracht wurde.

3. Strukturiertes Formierband (1) für eine Maschine zur Herstellung einer Faserstoffbahn, insbesondere einer Tissuebahn, wobei das strukturierte Formierband (1) eine papierberührende Seite (5) und eine Laufseite aufweist, umfassend eine Tragstruktur (3) und zumindest eine Lage aus Polymerschaum (2) wobei die Lage aus Polymerschaum (2) die papierberührende Seite (5) der Bespannung (1) bereitstellt, und die papierberührende Seite (5) der Bespannung geeignet ist, eine Struktur auf die Faserstoffbahn zu übertragen, wobei
die Struktur eine unregelmäßige Struktur in Form der Porenstruktur der Lage aus Polymerschaum (2) ist oder umfasst, **dadurch gekennzeichnet, dass** -die Lage aus Polymerschaum (2) eine Porendichte von weniger als 30 PPI aufweist.

4. Strukturiertes Formierband (1) gemäß Anspruch 3, **dadurch gekennzeichnet, dass** die Lage aus Polymerschaum (2) mittels Prägen, Einbrennen, Ätzen, Schneiden oder Stanzen mit einer externen Struktur (10, 11a, 11b) versehen ist.

5. Strukturiertes Formierband (1) gemäß einem der Ansprüche 3 bis 4, **dadurch gekennzeichnet, dass** die Lage aus Polymerschaum (2) aus einem Elastomer, insbesondere aus einem Polyurethan besteht, oder dieses umfasst.

6. Strukturiertes Formierband (1) gemäß einem der Ansprüche 3 bis 5, **dadurch gekennzeichnet, dass** die Lage aus Polymerschaum (2) aus einem Polyamid, Polyester oder Polyethylen besteht, oder dieses umfasst.

7. Strukturiertes Formierband (1) gemäß einem der Ansprüche 3 bis 6, **dadurch gekennzeichnet, dass** die Lage aus Polymerschaum (2) eine anisotrope Porenstruktur aufweist, wobei mehr als 50% der Poren in Maschinenrichtung und in Querrichtung des strukturierten Formierbandes (1) eine größere Ausdehnung aufweisen, als in Dickenrichtung.

8. Strukturiertes Formierband (1) gemäß einem der Ansprüche 3 bis 7, **dadurch gekennzeichnet, dass** die Lage aus Polymerschaum (2) mit der Tragstruktur (3) mittels Verkleben oder Verschweißen, insbesondere mittels NIR Transmissionsschweißen verbunden ist.

9. Maschine zur Herstellung einer Faserstoffbahn, insbesondere einer Tissuebahn, **dadurch gekennzeichnet, dass** die Maschine zumindest ein strukturiertes Formierband (1) gemäß einem der Ansprüche 3 bis 8 aufweist.

## Claims

1. Method for producing a structured fibrous web, in particular a tissue web, in which method a fibrous suspension is brought into contact with at least one structured forming belt (1) and is dewatered by means of at least one dewatering element, in particular a suction element, wherein the at least one structured forming belt (1) comprises a tier of polymer foam (2) which provides the paper-contacting side (5) of the structured forming belt (1), wherein the structure of the foam tier (2) at least in part is transferred to the fibrous web;
wherein at least part of the structure of the tier of polymer foam (2) that is transferred to the fibrous web is a pore structure of the tier of polymer foam (2); and
the tier of polymer foam (2) has a pore density of less than 30 PPI.

2. Method according to Claim 12, wherein at least part of the structure of the tier of polymer foam (2) that is transferred to the fibrous web is an external structure (10, 11a, 11b) which has been incorporated in the tier of polymer foam (2) in particular by embossing, branding, etching, cutting, or punching.

3. Structured forming belt (1) for a machine for producing a fibrous web, in particular a tissue web, wherein the structured forming belt (1) has a paper-contacting side (5) and a running side, comprising a support structure (3) and at least one tier of polymer foam (2), wherein the tier of polymer foam (2) provides the paper-contacting side (5) of the covering (1), and the paper-contacting side (5) of the covering is suitable for transferring a structure to the fibrous web, wherein the structure is or comprises a non-uniform structure in the form of the pore structure of the tier of polymer foam (2), **characterized in that** the tier of polymer foam (2) has a pore density of less than 30 PPI.

4. Structured forming belt (1) according to Claim 3, **characterized in that** the tier of polymer foam (2) by means of embossing, branding, etching, cutting, or punching is provided with an external structure (10, 11a, 11b).

5. Structured forming belt (1) according to one of Claims 3 to 4, **characterized in that** the tier of polymer foam (2) is composed of or comprises an elastomer, in particular is composed of or comprises a polyurethane.

6. Structured forming belt (1) according to one of Claims 3 to 5, **characterized in that** the tier of polymer foam (2) is composed of or comprises a polyamide, polyester, or polyethylene.

7. Structured forming belt (1) according to one of claims 3 to 6, **characterized in that** the tier of polymer foam (2) has an anisotropic pore structure, wherein more than 50% of the pores in the machine direction and in the cross direction of the structured forming belt (1) have a larger extent than in the thickness direction.

8. Structured forming belt (1) according to one of Claims 3 to 7 **characterized in that** the tier of polymer foam (2) by means of adhesive bonding or welding, in particular by means of NIR transmission welding, is connected to the support structure (3).

9. Machine for producing a fibrous web, in particular a tissue web, **characterized in that** the machine has at least one structured forming belt (1) according to one of Claims 3 to 8.

## Revendications

1. Procédé de fabrication d'une bande de matière fibreuse structurée, notamment d'une bande de papier mince, dans lequel une suspension de matière fibreuse est mise en contact avec au moins une bande de formage structurée (1) et est déshydratée au moyen d'au moins un élément de déshydratation, notamment un élément d'aspiration, l'au moins une bande de formage structurée (1) comprenant une couche de mousse polymère (2), qui fournit le côté en contact avec le papier (5) de la bande de formage structurée (1), la structure de la couche de mousse (2) étant au moins partiellement transférée sur la bande de matière fibreuse,
au moins une partie de la structure de la couche de mousse polymère (2), qui est transférée sur la bande de matière fibreuse, consistant en une structure poreuse de la couche de mousse polymère (2), et la couche de mousse polymère (2) présentant une densité de pores de moins de 30 PPI.

2. Procédé selon la revendication 12, au moins une partie de la structure de la couche de mousse polymère (2), qui est transférée sur la bande de matière fibreuse, consistant en une structure externe (10, 11a, 11b), qui a été introduite dans la couche de mousse polymère (2), notamment par gaufrage, cuisson, gravure, découpage ou estampage.

3. Bande de formage structurée (1) pour une machine pour la fabrication d'une bande de matière fibreuse, notamment d'une bande de papier mince, la bande de formage structurée (1) présentant un côté en contact avec le papier (5) et un côté de déplacement, comprenant une structure porteuse (3) et au moins une couche de mousse polymère (2), la couche de mousse polymère (2) fournissant le côté en contact avec le papier (5) de la toile (1), et le côté en contact avec le papier (5) de la toile étant adapté pour transférer une structure sur la bande de matière fibreuse,
la structure étant ou comprenant une structure irrégulière sous forme de la structure poreuse de la couche de mousse polymère (2), **caractérisée en ce que** la couche de mousse polymère (2) présente une densité de pores de moins de 30 PPI.

4. Bande de formage structurée (1) selon la revendication 3, **caractérisée en ce que** la couche de mousse polymère (2) est pourvue d'une structure externe (10, 11a, 11b) par gaufrage, cuisson, gravure, découpage ou estampage.

5. Bande de formage structurée (1) selon l'une quelconque des revendications 3 à 4, **caractérisée en ce que** la couche de mousse polymère (2) est constituée d'un élastomère, notamment d'un polyuréthane, ou comprend celui-ci.

6. Bande de formage structurée (1) selon l'une quelconque des revendications 3 à 5, **caractérisée en ce que** la couche de mousse polymère (2) est constituée d'un polyamide, d'un polyester ou d'un polyéthylène, ou comprend celui-ci.

7. Bande de formage structurée (1) selon l'une quelconque des revendications 3 à 6, **caractérisée en ce que** la couche de mousse polymère (2) présente une structure poreuse anisotrope, plus de 50 % des pores présentant une dimension plus grande dans le sens machine et dans le sens transversal de la bande de formage structurée (1) que dans le sens de l'épaisseur.

8. Bande de formage structurée (1) selon l'une quelconque des revendications 3 à 7, **caractérisée en ce que** la couche de mousse polymère (2) est reliée à la structure porteuse (3) par collage ou par soudage, notamment par soudage par transmission NIR.

9. Machine pour la fabrication d'une bande de matière fibreuse, notamment d'une bande de papier mince, **caractérisée en ce que** la machine présente au moins une bande de formage structurée (1) selon l'une quelconque des revendications 3 à 8.
